# EUROPÄISCHE PATENTSCHRIFT

(11) **EP 1 716 007 B1**
(45) Veröffentlichungstag und Bekanntmachung des Hinweises auf die Patenterteilung: **09.07.2008**
(21) Anmeldenummer: 05715300.9
(22) Anmeldetag: 11.02.2005
(51) Int. Cl.: B42D 15/10, B42D 15/00

(54) **FÄLSCHUNGSSICHERES SICHERHEITSMERKMAL MIT FARBKIPPEFFEKT**
TAMPER-PROOF, COLOR-SHIFT SECURITY FEATURE
MARQUE DE SECURITE INFALSIFIABLE A COULEUR VARIABLE SELON L ORIENTATION

(30) Priorität: 16.02.2004 AT 2362004
(43) Veröffentlichungstag der Anmeldung: 02.11.2006
(73) Patentinhaber: Hueck Folien Ges.m.b.H, 4342 Baumgartenberg (AT); Identiv Ges.m.b.h., 91056 Erlangen (DE)
(72) Erfinder: BERGSMANN, Martin, A-4020 Linz (AT); KASTNER, Friedrich, A-4710 Grieskirchen (AT); KEPLINGER, Jürgen, A-4320 Perg (AT); BAUER, Georg, A-4070 Fraham (AT); WALTER, Harald, CH-8810 Horgen (CH)
(74) Vertreter: Landgraf, Elvira
(86) Internationale Anmeldenummer: PCT/EP2005/001385
(87) Internationale Veröffentlichungsnummer: WO 2005/077668

(56) Entgegenhaltungen:
- WO-A-02/18155
- WO-A-03/016073

## Beschreibung

Die Erfindung betrifft fälschungssichere Sicherheitsmerkmale, die einen Farbkippeffekt, bewirkt durch metallische Cluster, die über eine definierte transparente Schicht von einer Spiegelschicht getrennt sind, aufweisen.

Aus WO 02/18155 ist ein Verfahren zur fälschungssicheren Markierung von Gegenständen bekannt, wobei der Gegenstand mit einer Markierung bestehend aus einer elektromagnetische Wellen reflektierenden ersten Schicht auf die eine für elektromagnetische Wellen durchlässige Schicht mit einer definierten Dicke aufgebracht wird, worauf auf diese Schicht eine aus metallischen Clustern gebildete dritte Schicht folgt, versehen wird.

Aufgabe der Erfindung ist es, ein Sicherheitsmerkmal mit einem Farbkippeffekt bereitzustellen, wobei das Sicherheitsmerkmal zusätzliche Sicherheitsstufen aufweisen soll.

Gegenstand der Erfindung ist daher ein fälschungssicheres Sicherheitsmerkmal bestehend aus jeweils mindestens einer elektromagnetische Wellen reflektierenden Schicht, einer polymeren Abstandsschicht und einer Schicht gebildet von metallischen Clustern, dadurch gekennzeichnet, dass eine oder mehrere der Schichten zusätzlich zu ihrer Funktion im Farbkippeffekt-Setup fluoreszierende und/oder elektrisch leitfähige und/oder magnetisch und/oder forensisch messbare Sicherheitsfunktionen erfüllen.

Als Trägersubstrat kommen vorzugsweise flexible Kunststofffolien, beispielsweise aus PI, PP, MOPP, PE, PPS, PEEK, PEK, PEI, PSU, PAEK, LCP, PEN, PBT, PET, PA, PC, COC, POM, ABS, PVC in Frage. Die Trägerfolien weisen vorzugsweise eine Dicke von 5 - 700 µm, bevorzugt 8 - 200 µm, besonders bevorzugt 12 - 50 µm auf. Die Folien können dabei klar oder mattiert (insbesondere matt bedruckt) sein. Die Streuurig an matten Folien bewirkt eine deutliche Änderung insbesondere der Intensität im Farbspektrum, so dass ein anderer Farbcode als bei klaren Folien entsteht.

Ferner können als Trägersubstrat auch Metallfolien, beispielsweise Al-, Cu-, Sn-, Ni-, Fe- oder Edelstahlfolien mit einer Dicke von 5 - 200 µm, vorzugsweise 10 bis 80 µm, besonders bevorzugt 20 - 50 µm dienen. Die Folien können auch oberflächenbehandelt, beschichtet oder kaschiert, beispielsweise mit Kunststoffen, oder lackiert sein.

Ferner können als Trägersubstrate auch zellstofffreies oder zellstoffhaltiges Papier, thermoaktivierbares Papier, oder Verbunde mit Papier, beispielsweise Verbunde mit Kunststoffen mit einem Flächengewicht von 20 - 500 g/m², vorzugsweise 40 - 200 g/m² verwendet werden.

Das Trägersubstrat kann auch mit einer releasefähigen Transferlackschicht versehen sein.

Auf das Trägersubstrat, wird eine elektromagnetische Wellen reflektierende Schicht aufgebracht. Diese Schicht kann vorzugsweise aus Metallen, wie beispielsweise Aluminium, Gold, Chrom, Silber, Kupfer, Zinn, Platin, Nickel oder Tantal, aus Halbleitern, wie beispielsweise Silizium, und deren Legierungen, beispielsweise Nickel/Chrom, Kupfer/Aluminium und dergleichen oder einer Druckfarbe mit Metallpigmenten bestehen.
Die elektromagnetische Wellen reflektierende Schicht wird vollflächig oder partiell durch bekannte Verfahren, wie Sprühen, Bedampfen, Sputtern, oder beispielsweise als Druckfarbe durch bekannte Druckverfahren (Tief-, Flexo-, Sieb-, Digitaldruck), durch Lackieren, Walzenauftragsverfahren, Schlitzdüsen-(Slot-Eye), Tauch- (roll dip coating) oder Vorhangauftragsverfahren (curtain coating) und dergleichen aufgebracht.

Zur partiellen Aufbringung eignet sich besonders ein Verfahren unter Verwendung eines löslichen Farbauftrags zur Herstellung der partiellen Metallisierung. Dabei wird in einem ersten Schritt auf dem Trägersubstrat ein in einem Lösungsmittel löslicher Farbauftrag aufgebracht, in einem zweiten Schritt diese Schicht gegebenenfalls mittels eines Inline-Plasma-, Corona- oder Flammprozesses behandelt und in einem dritten Schritt eine Schicht des zu strukturierenden Metalls bzw. der Metalllegierung aufgebracht, worauf in einem vierten Schritt der Farbauftrag mittels eines Lösungsmittels, gegebenenfalls kombiniert mit einer mechanischen Einwirkung, entfernt wird.
Der lösliche Farbauftrag erfolgt partiell, die Aufbringung des Metalls bzw. der Metalllegierung erfolgt vollflächig oder partiell.
Die partielle, elektromagnetische Wellen reflektierende Schicht kann aber auch durch ein übliches bekanntes Ätzverfahren hergestellt werden.

Die Dicke der elektromagnetische Wellen reflektierenden Schicht beträgt vorzugsweise etwa 10 - 50 nm, wobei aber auch höhere bzw. geringere Schichtdicken möglich sind.
Werden Metallfolien als Trägersubstrat verwendet, so kann das Trägersubstrat selbst bereits die elektromagnetische Wellen reflektierende Schicht bilden.

Vorzugsweise beträgt die Reflexion dieser Schicht für elektromagnetische Wellen, insbesondere in Abhängigkeit von der - Dicke der Schicht bzw. der verwendeten Metallfolie 10 - 100%.

Die darauf folgende polymere Abstandschicht bzw. die polymeren Abstandsschichten können ebenfalls vollflächig oder vorzugsweise partiell aufgebracht werden.
Die polymeren Schichten bestehen beispielsweise aus konventionell oder strahlungshärtenden, insbesondere UV-härtenden, Farb- oder Lacksystemen auf Basis von Nitrocellulose, Epoxy-, Polyester-, Kolophonium-, Acrylat-, Alkyd-, Melamin-, PVA-, PVC-, Isocyanat-, Urethan- oder PS-Copolymersystemen.

Diese polymere Schicht dient im Wesentlichen als transparente Abstandsschicht, kann aber je nach Zusammensetzung in einem bestimmten Spektralbereich absorbierend und/oder fluoreszierend bzw. phosphoreszierend sein. Gegebenenfalls kann diese Eigenschaft auch durch Beimengung eines geeigneten Chromophors verstärkt werden. Durch die Auswahl verschiedener Chromophore kann ein geeigneter Spektralbereich ausgewählt werden. Dadurch kann neben dem Kippeffekt auch die polymere Schicht zusätzlich maschinenlesbar gestaltet werden. So kann beispielsweise im blauen Spektralbereich (im Bereich von etwa 400 nm) ein gelber AZO-Farbstoff, beispielsweise Anilide, Rodural, Eosin, eingesetzt werden. Der Farbstoff verändert darüber hinaus das Spektrum der Markierung in charakteristischer Weise.

Bei Einsatz eines Fluorophors mit Anregung außerhalb des sichtbaren Bereichs (z. B. im UV) und Abstrahlung im sichtbaren Bereich, läßt sich bei Wahl einer geeigneten Konzentration sogar eine Markierung mit Farbwechsel bei Beleuchtung generieren. Optimalerweise weist dabei der Schichtaufbau bei dem anvisierten Beobachtungswinkel ein Spektrum mit hoher Absorption im Wellenlängenbereich der Emission des Fluorophors auf. Eine solche Markierung ließe sich ferner gut mit den jetzt schon eingesetzten UV-Testlampen an Kassen kombinieren.

Eine weitere Möglichkeit einen reversiblen Farbwechsel zu erzeugen, besteht darin, einen schaltbaren Chromophor wie z.B. Bacteriofiodopsin Zu verwenden. Bei Beleuchtung mit geeigneter Wellenlänge (Bacteriorhodopsin zw. 450 mm und 650, mm) und genügend hoher Intensität ändern solche Chromphore ihr Absorptionsverhalten. Bei Bacteriorhodopsin tritt eine Strukturumwandlung auf, welche nach Abschalten der Beleuchtung wieder in den Ausgangszustand zurückwechselt und die Farbe des Chromophors zwischen lila und gelb schaltet. Die Integration solcher Chromophore in den Schichtaufbau, z.B., die Abstandsschicht, verändert das Absorptionsspektrum, wobei das Schaltverhalten ebenfalls auftritt.

Diese polymere Schicht kann, in Abhängigkeit von der Qualität der Adhäsion auf der Trägerbahn bzw. einer gegebenenfalls darunter liegenden Schicht Entnetzungseffekte zeigen, was zu einer charakteristischen, makroskopischen lateralen Strukturierung führt.
Diese Strukturierung lässt sich beispielsweise durch Modifikation der Oberflächenenergie der Schichten, beispielsweise durch Plasmabehandlung (insbesondere Plasmafunktionalisierung), Coronabehandlung, Elektronen-, lonenstrahlbehandlung oder durch Lasermodifikation induzieren oder gezielt verändern.
Ferner ist es möglich eine Haftvertnittlerschicht mit bereichsweise unterschiedlicher Oberflächenenergie aufzubringen.

Vorzugsweise weist die polymere Abstandsschicht Bereiche unterschiedlicher Dicke auf. Durch definierte Variation der Dicke (Gradient, definierte Stufen, definierte Strukturen) der polymeren Abstandsschicht wird eine Kombination unterschiedlicher Farbkippeffekte in einem fertigen Sicherheitsmerkmal erzeugt (Mehrfarbenkippeffekt).

Die Dicke der Schicht kann dabei in einem weiten Bereich gezielt variiert werden, beispielsweise in einem Bereich von 10 nm bis 3 µm.

Bei einer Abstandsschichtdicke über ca. 3 µm ergibt der Schichtaufbau keine für das menschliche Auge mehr erkennbare Farbe, sondern je nach Spiegelmaterial einen etwas dunkleren metallischen Eindruck im Vergleich zum reinen Spiegel. Das liegt daran, dass das Spektrum mit zunehmender Schichtdicke immer komplexer wird (Multipeak) und nicht mehr aufgelöst werden kann. Für Lesegeräte ist das Spektrum aber weiterhin gut messbar und sogar hoch charakteristisch, wobei die maximal zu vermessende Abstandsschichtdicke vom Auflösungsvermögen des jeweiligen Gerätes abhängt. Dies stellt eine Möglichkeit dar, eine unscheinbare aber maschinenlesbare Markierung zu erzeugen.

Ferner kann bei der Aufbringung der polymeren Abstandsschicht ein bestimmter definierter Schichtdickenverlauf, entweder in einem Aufbringungsschritt oder durch Aufbringung mehrerer Schichten, die wiederum je nach gewünschtem Schichtdickenveriauf vollflächig bzw. partiell sein kann, eingestellt werden.
Der Schichtdickenverlauf kann auch in Form eines Stufenaufbaus ausgeführt sein, wobei auf eine Basisschicht unterschiedliche Dicken einer weiteren polymeren Schicht partiell aufgebracht werden.
Ferner ist es möglich mehrere Schichten aus unterschiedlichen Polymeren, beispielsweise Polymeren mit unterschiedlichen Brechungsindizes aufzubringen.
In einer besonderen Ausführungsform kann zumindest eine Schicht der polymeren Abstandsschicht aus einem piezoelektrischen Polymer bestehen, wobei hier elektrische Eigenschaften entweder durch direktes Kontaktieren oder durch ein elektrisches Feld nachgewiesen werden können. In Abhängigkeit von der Dicke bzw. vom Dickenverlauf oder von der Schichtdickenänderung der Abstandsschicht kann daher auch eine charakteristische Wechselwirkung mit elektrischen oder elektromagnetischen Feldern durch einfachen optischen Nachweis (z.B. mit freiem Auge, optischem Photometer und/oder Spektrometer) nachgewiesen werden.

In einer besonderen Ausführungsform kann mindestens eine Schicht der polymeren Abstandsschicht optisch aktive Strukturen, beispielsweise Beugungsgitter, Beugungsstrukturen, Hologramme und dergleichen aufweisen, die in die polymere Abstandsschicht, vorzugsweise vor der vollständigen Aushärtung geprägt werden können. Ein entsprechendes Verfahren ist beispielsweise aus EP -A 1352732 A oder aus EP -A 1310381 bekannt.

Vorzugsweise wird die polymere Abstandsschicht mittels eines Druckverfahrens, beispielsweise im Tiefdruck aufgebracht. Die vom Druckzylinder oder der Druckplatte übertragene Feinstruktur in der Abstandsschicht bildet dann ein zusätzliches fälschungssicheres Merkmal.

Diese Feinstruktur bildet in Abhängigkeit vom verwendeten Dnrckwerkzeug, der Zusammensetzung des Lacks der polymeren Abstandsschicht und den Herstellparametem ein forensisches und/oder sichtbares Sicherheitsmerkmal, das eine eindeutige Zuordnung zum Herstellprozess (Fingerabdruck) erlaubt. Ferner können beispielsweise mehrere unterschiedliche Schichtdicken der polymeren Abstandsschicht mit einem einzigen Zylinder hergestellt werden. Durch die unterschiedlichen Dicken ergeben sich unterschiedliche Codes. Ein weiterer Dickenbereich der polymeren Abstandsschicht wird dann mit einem anderen Zylinder hergestellt, wobei gegebenenfalls einige Codes überlappen können. Im Überlappungsbereich kann der gleiche Code mit zwei verschiedenen Zylindern hergestellt werden, wodurch sich ein weiteres forensisches und/oder sichtbares Sicherheitsmerkmal ergibt und die eindeutige Zuordnung zum Herstellprozess (Fingerabdruck) erlaubt.
Der zusätzliche Fingerabdruck wird nach der Erfindung entweder als forensisches Merkmal (3rd Level Feature) oder als zusätzliche Code-Substruktur genutzt.

Vorzugsweise werden auch polymere Abstandsschichten verwendet, die cholesterisches Verhalten zeigen. Neben Flüssigkristallpolymeren, bei denen dieses Verhalten erzeugt werden kann, zeigen dieses auch Polymere mit zwei intrinsischen chiralen Phasen wie z.B. Nitrocellulose. Durch gezieltes Anregen der seltenen 2. Phase der Chiralität, beispielsweise durch mechanischen oder elektromagnetischen Energieeintrag (thermisch, Strahlung) oder mittels Katalysator wird durch wellenlängenselektive Polarisation ein zusätzliches charakteristisches Sicherheitsmerkmal erzeugt. Das cholesterische Verhalten kann dabei zu einer charakteristischen Änderung des Farbspektrums führen, was durch ein Lesegerät erfasst werden kann.

Auf die polymere Schicht wird anschließend eine vollflächige oder partielle Schicht, gebildet aus metallischen Clustern, aufgebracht. Die metallischen Cluster können beispielsweise aus Aluminium, Gold, Palladium, Platin, Chrom, Silber, Kupfer, Nickel, Tantal, Zinn und dergleichen oder deren Legierungen, wie beispielsweise Au/Pd, Cu/Ni oder Cr/Ni bestehen. Vorzugsweise können auch Clustermaterialien aufgebracht werden, beispielsweise halbleitende Elemente der III. bis VI. Haupt- bzw. der II. Nebengruppe, deren Plasmonenanregung extern (z.B. über Röntgen- oder lonenstrahlung oder elektromagnetische Wechselwirkungen) triggerbar ist. Dadurch wird bei Betrachtung mit einem geeigneten Lesegerät eine Änderung im Farbspektrum (z.B. Intensitätsänderung) bzw. ein Blinken des Farbkippeffekts sichtbar.
Die Clusterschicht kann auch nach der Erfindung, zusätzliche Eigenschaften, beispielsweise elektrisch leitfähige, magnetische oder fluoreszierende Eigenschaften aufweisen. So weist beispielsweise eine Clusterschicht aus Ni, Cr/Ni, Fe bzw. Core-Shell-Strukturen mit diesen Materialien bzw. Mischungen dieser Materialien mit den oben erwähnten Clustermaterialien derartige zusätzliche Merkmale auf. Unter anderem durch Core-Shell-Strukturen lassen sich auch fluoreszierende Cluster herstellen, z.B. unter Verwendung von Quantum Dots^{®} der Firma Quantum Dot Corp.

Die Clusterschicht wird vollflächig oder partiell, entweder genau oder partiell deckungsgleich oder versetzt zu der vollflächigen oder partiellen elektromagnetischen Wellen reflektierenden Schicht aufgebracht.

Vorzugsweise kann die Haftung der metallischen Clusterschicht zur polymeren Abstandsschicht definiert durch die Führung des Aufbringprozesses der Clusterschicht eingestellt werden, sodass bei unterschiedlicher Haftfestigkeit ein Manipulationsnachweis durch Zerstörung des Farbeffekts entsteht.

Auch kann der Lack der Abstandsschicht so eingestellt werden, dass er gute Haftung zum Metall (Cluster, Spiegel) jedoch nicht zur Basisfolie zeigt. Wird dieser Lack über eine partielle Cu-Schicht gedruckt, wird beim Ablösen des Elements die Spiegelschicht entsprechend der Strukturierung der Clusterschicht getrennt. Dadurch entsteht ein vorher absolut unsichtbarer Manipulationsnachweis.

Diese Clusterschicht kann durch Sputtern (beispielsweise lonenstrahl oder Magnetron) oder Verdampfen (Elektronenstrahl), oder aus einer Lösung z.B. durch Adsorption aufgebracht werden.

Bei der Herstellung der Clusterschicht in Vakuumprozessen kann vorteilhafterweise das Wachstum der Cluster und damit deren Form sowie die optischen Eigenschaften durch Einstellung der Oberflächenenergie oder der Rauhigkeit der darunter liegenden Schicht beeinflusst werden. Dies verändert in charakteristischer Weise die Spektren. Dies kann beispielsweise durch thermische Behandlung im Beschichtungsprozess oder durch Vorheizen des Substrats erfolgen.
Ferner können diese Parameter beispielsweise durch Behandlung der Oberfläche mit oxidierenden Flüssigkeiten, beispielsweise mit Na-Hypochlorit oder in einem PVD oder CVD-Prozess gezielt verändert werden.

Die Clusterschicht kann vorzugsweise mittels Sputtern aufgebracht werden.
Dabei werden die Eigenschaften der Schicht, insbesondere die Dichte und die Struktur, vor allem durch die Leistungsdichte, die verwendete Gasmenge und deren Zusammensetzung, die Temperatur des Substrats und die Bahngeschwindigkeit eingestellt.

Zur Aufbringung mittels drucktechnischer Verfahren werden, nach einem gegebenenfalls nötigen, Aufkonzentrieren der Cluster geringe Mengen eines inerten Polymers, beispielsweise PVA, Polymethylmethacrylat, Nitrocellulose-, Polyester- oder Urethansysteme der Lösung zugemischt. Die Mischung kann dann anschließend mittels eines Druckverfahrens, beispielsweise Sieb-, Flexo- oder vorzugsweise Tiefdruckverfahren, mittels eines Beschichtungsverfahrens, beispielsweise Lackieren, Aufsprühen, Walzenauftragstechniken und dergleichen auf die polymere Schicht aufgebracht werden.

Die Massendicke der Clusterschicht beträgt vorzugsweise 2 - 20 nm, besonders bevorzugt 3 - 10 nm.

In einer Ausführungsform kann auf das Trägersubstrat ein sogenannter Doppelclusteraufbau aufgebracht werden, wobei auf beiden Seiten der Abstandsschicht jeweils eine Clusterschicht vorhanden ist. Unter der ersten Clusterschicht wird eine vorzugsweise schwarze Schicht aufgebracht. Dieser schwarze Hintergrund kann entweder mittels eines vakuumtechnischen Verfahrens, beispielsweise als unstöchiometrischem Aluminiumoxid oder auch als Druckfarbe mittels eines geeigneten Druckverfahrens aufgebracht werden, wobei die Druckfarbe zusätzliche funktionelle Merkmale, beispielsweise magnetische, elektrisch leitfähige Merkmale und dergleichen aufweisen kann. Ferner kann als schwarzer bzw. dunkler Hintergrund auch eine entsprechend eingefärbte Folie dienen.

Durch Auflegen einer schwarzen Folie auf einen Doppelctuster-Setup kann vor Ort ein einfacher optischer Nachweis geführt werden (einfaches Prüfmittel). Beispielsweise kann ein Doppelcluster-Merkmal als Sichtfenster in einer Banknote oder Kreditkarte oder dergleichen eingebracht werden. Der optische Nachweis der Anwesenheit des Doppelcluster-Merkmals erfolgt durch Auflegen einer schwarzen Folie, beispielsweise aus Polycarbonat.

Die Cluster auf beiden Seiten der Abstandsschicht können unterschiedlich dick aufgebracht werden, jeweils strukturiert oder vollflächig sein und/oder in einem Aufbau aus unterschiedlichen Materialien bestehen.
Wird beispielsweise eine polymere Abstandsschicht mit einem definierten Schichtdickenverlauf oder einem Stufenaufbau verwendet, werden an den Stufen bzw. an bestimmten Stellen des Schichtdickenverlaufs bevorzugt und gerichtet die metallischen Cluster abgeschieden. Dieser Vorgang kann durch geeignete Verfahrensführung verstärkt oder vermindert werden. Beispielsweise werden auf mikrostrukturierten Oberflächen andere optische Effekte als auf glatten Folien erzeugt. Dadurch ergeben sich neue (Sub)-Codes.

Es ist auch möglich mehrere Schichtabfolgen auf ein Trägersubstrat aufzubringen, wobei je Auslegung der Reflexionsschicht (vollflächig oder partiell) und je nach Strukturierung der Abstandsschichten bzw. Auslegung der Clusterschicht (vollflächig oder partiell, passergenau oder überlappend zur Reflexionsschicht) unterschiedliche Farbkippeffekte beobachtet werden können. So können beispielsweise auf eine vollflächig aufgebrachte Reflexionsschicht eine gegebenenfalls strukturierte Abstandsschicht, darauf eine partielle Clusterschicht, darauf wiederum eine gegebenenfalls strukturierte Abstandsschicht, darauf wiederum eine vorzugsweise partielle Clusterschicht, die beispielsweise teilweise überlappend mit der ersten Clusterschicht situiert ist, aufgebracht werden. Derartige Abfolgen von Abstandsschicht und Clusterschicht können zweckmäßigerweise 2 bis 3 Mal wiederholt werden. Analog können auf eine partiell aufgebrachte Reflexionsschicht derartige Aufbauten aufgebracht werden, wobei hier auch in Abhängigkeit von der Auslegung der partiellen Reflexionsschicht wiederum unterschiedliche Farbkippeffekte beobachtet werden.

Der so hergestellte Schichtaufbau kann anschließend mittels elektromagnetischer Strahlung (z.B. Licht) strukturiert werden. Dabei können sowohl Schriftzüge, Buchstaben, Symbole, Zeichen, Bilder, Logos, Codes, Seriennummern und dergleichen z.B. mittels Laserbestrahlung bzw. -gravur eingebracht werden.
Dabei wird durch entsprechende Wahl der Strahlungsleistung entweder der Schichtaufbau teilweise zerstört oder die Dicke der polymeren Abstandsschicht verändert. Die polymere Abstandsschicht quillt in diesen Bereichen für gewöhnlich auf, was eine Änderung der Farbe (Peakshift zu größeren Wellenlängen) erzeugt. Die teilweise Zerstörung bewirkt dagegen, dass die beleuchtete Stelle entweder metallisch spiegelt (Trennung der elektromagnetischen Wellen reflektierenden Schicht von der Abstandschicht) oder dass das hinter dem Spiegel liegende Material sichtbar wird.
So kann eine gezielte Strukturierung mit farbigen, spiegelnden oder farblosen Bereichen erreicht werden.

Die Beleuchtungsleistung kann aber auch so gewählt werden, dass ausschließlich der Farbeffekt verändert wird, wobei partielle Bereiche mit definierten unterschiedlichen Farben entstehen (Mehrfarbenkippeffekt). Wesentlich für die Veränderung ist die tatsächlich vom Schichtaufbau absorbierte Energie.

In einer besonderen Ausführungsform ist es auch möglich auf ein , zumindest partiell im sichtbaren Spektralbereich transparentes, Trägersubstrat direkt eine Clusterschicht aufzubringen, auf diese Clusterschicht wird anschließend, wie beschrieben, eine Abstandsschicht und eine weitere Clusterschicht aufgebracht, wobei auf diese Clusterschicht dann gegebenenfalls eine schwarze Schicht, wie bereits beschrieben, aufgebracht werden kann. Es wird somit ein sogenannter inverser Schichtaufbau erhalten. (Fig. 4)

In analoger Weise kann auch ein inverser Setup mit einer einzigen Clusterschicht (Aufbringen der Clusterschicht auf das Trägersubstrat, anschließendes Aufbringen der polymeren Abstandsschicht und der elektromagnetische Wellen reflektierenden Schicht) hergestellt werden, wobei die Eigenschaften der einzelnen Schichten der vorangehenden Beschreibung entsprechen.

Das Trägersubstrat kann auch bereits eine oder mehrere funktionelle und/oder dekorative Schichten aufweisen.

Die funktionellen Schichten können beispielsweise bestimmte elektrische, magnetische, spezielle chemische, physikalische und auch optische Eigenschaften aufweisen.

Zur Einstellung elektrischer Eigenschaften, beispielsweise Leitfähigkeit können beispielsweise Graphit, Ruß, leitfähige organische oder anorganische Polymere. Metallpigmente (beispielsweise Kupfer, Aluminium, Silber, Gold, Eisen, Chrom Blei und dergleichen), Metalllegierungen wie Kupfer-Zink oder Kupfer- Aluminium oder deren Sulfide oder Oxide, oder auch amorphe oder kristalline keramische Pigmente wie ITO und dergleichen zugegeben werden. Weiters können auch dotierte oder nicht dotierte Halbleiter wie beispielsweise Silizium, Germanium oder lonenleiter wie amorphe oder kristalline Metalloxide oder Metallsulfide als Zusatz verwendet werden. Ferner können zur Einstellung der elektrischen Eigenschaften der Schicht polare oder teilweise polare Verbindungen, wie Tenside oder unpolare Verbindungen wie Silikonadditive oder hygroskopische oder nicht hygroskopische Salze verwendet oder zugesetzt werden.

Zur Einstellung der magnetischen Eigenschaften können paramagnetische, diamagnetische und auch ferromagnetische Stoffe, wie Eisen, Nickel und Cobalt oder deren Verbindungen oder Salze (beispielsweise Oxide oder Sulfide) verwendet werden.

Die optischen Eigenschaften der Schicht lassen sich durch sichtbare Farbstoffe bzw. Pigmente, lumineszierende Farbstoffe bzw. Pigmente, die im sichtbaren, im UV-Bereich oder im IR-Bereich fluoreszieren bzw. phosphoreszieren, Effektpigmente, wie Flüssigkristalle, Perlglanz, Bronzen und/oder wärmeempfindliche Farben bzw. Pigmente beeinflussen. Diese sind in allen möglichen Kombinationen einsetzbar. Zusätzlich können auch phosphoreszierende Pigmente allein oder in Kombination mit anderen Farbstoffen und/oder Pigmenten eingesetzt werden.

Es können auch verschiedene Eigenschaften durch Zufügen verschiedener oben genannter Zusätze kombiniert werden. So ist es möglich angefärbte und/oder leitfähige Magnetpigmente zu verwenden. Dabei sind alle genannten leitfähigen Zusätze verwendbar.
Speziell zum Anfärben von Magnetpigmenten lassen sich alle bekannten löslichen und nicht löslichen Farbstoffe bzw. Pigmente verwenden. So kann beispielsweise eine braune Magnetfarbe durch Zugabe von Metallen in ihrem Farbton metallisch, z.B. silbrig eingestellt werden.

Femer können beispielsweise Isolatorschichten aufgebracht werden. Als Isolatoren sind beispielsweise organische Substanzen und deren Derivate und Verbindungen, beispielsweise Farb- und Lacksysteme, z.B. Epoxy-, Polyester-, Kolophonium-, Acrylat-, Alkyd-, Melamin-, PVA-, PVC-, Isocyanat-, Urethansysteme, die strahlungshärtend sein können, beispielsweise durch Wärme- oder UV-Strahlung, geeignet.

Des Weiteren können in eine der Schichten forensische Merkmale eingebracht werden, die eine Prüfung im Labor oder mit geeigneten Prüfmitteln vor Ort (gegebenenfalls unter Zerstörung des Merkmals) erlauben, z.B. DNA in NC-Lack, Antigene in Acrylat-Lacksystemen. Beispielsweise kann DNA adsorbiert oder gebunden sein an die Cluster. Ebenso können Isotopen den Clustern bzw. im Spiegelmaterial beigemengt werden oder in der Abstandschicht vorhanden sein (z.B. Elemental Tag der Fa. KeyMaster Technologies Inc.). So kann als Abstandsschicht beispielsweise ein deuteriertes Polymer (z.B. PS-d) verwendet werden oder als Spiegel ein gering radioaktives Spiegelmaterial.

Diese Schichten können durch bekannte Verfahren, beispielsweise durch Bedampfen, Sputtern, Drucken (beispielsweise Tief-, Flexo-, Sieb-, Digitaldruck und dergleichen), Sprühen, Galvanisieren, Walzenauftragsverfahren und dergleichen aufgebracht werden. Die Dicke der funktionellen Schicht beträgt 0,001 bis 50 µm, vorzugsweise 0,1 bis 20 µm.

Gegebenenfalls kann die so hergestellte beschichtete Folie auch noch durch eine Schutzlackschicht geschützt werden oder beispielsweise durch Kaschieren oder dergleichen weiterveredelt werden.

Gegebenenfalls kann das Produkt mit einem siegelfähigen Kleber, beispielsweise einem Heiß- oder Kaltsiegelkleber, oder einer Selbstklebebeschichtung auf das entsprechende Trägermaterial appliziert werden, oder beispielsweise bei der Papierherstellung für Sicherheitspapiere durch übliche Verfahren in das Papier eingebettet werden.

In den Fig. 1 - 6 sind Beispiele für erfindungsgemäße Sicherheitsmerkmale dargestellt.
Darin bedeuten 1 das optisch transparente Trägersubstrat, 2 die elektromagnetische Wellen reflektierende erste Schicht, 3 die polymere Abstandsschicht, 4 die aus metallischen Clustern aufgebaute Schicht, 5 eine Klebe- bzw. Laminierschicht, 6 eine Schutz(fach)schicht 7 eine Transferlackschicht, 8 eine schwarze Schicht, 10 den Strahlengang des einfallenden und reflektierten Lichts.

In Fig. 7 ist ein durch elektromagnetische Strahlung personalisierter Aufbau dargestellt.

Es zeigen:
- Fig. 1: eine schematische Querschnittsansicht einer ersten ständig sichtbaren Markierung auf einer Folie mit Doppelclustersetup.
- Fig. 2: eine schematische Querschnittsansicht einer ersten ständig sichtbaren Markierung auf einer Folie mit Doppelclustersetup und Strahlengang des optischen Detektionsmittels, beispielsweise Spektrometer, Farbmessgerät, oder ähnliche.
- Fig. 3: einen direkten Doppelclustersetup mit schwarzem Hintergrund
- Fig. 4: einen indirekten Doppetclustersetup mit schwarzem Hintergrund
- Fig. 5: einen Setup mit partieller Reflexionsschicht
- Fig. 6: einen Setup mit einer strukturierten Abstandsschicht unterschiedlicher Dicke

Die erfindungsgemäß hergestellten beschichteten Trägermaterialien können als Sicherheitsmerkmale in Geldscheinen, Datenträgern, Wertdokumenten, Labels, Etiketten, Siegeln, in Verpackungen, Textilien und dergleichen verwendet werden.

### Beispiele:

### Beispiel 1:

Auf eine Polyesterfolie der Dicke 23 µm wird in einem Sputterprozess eine Cr-Clusterschicht der Dicke 3 nm aufgebracht. Auf diese Clusterschicht wird im Tiefdruck mit einem speziell optimierten Druckzylinder ein Urethanlack als polymere Abstandsschicht in einer Dicke von 0,5 µm aufgedruckt. Darauf folgt erneut die Abscheidung einer Cr-Clusterschicht der Dicke 3 nm. Auf diese Clusterschicht wird abschließend eine schwarz eingefärbte Folie aufkaschiert. Es wird ein Farbkippeffekt von violett nach gold beobachtet.

### Beispiel 2:

Bei der Herstellung eines Dünnschichtaufbaus wie in Beispiel 1 werden Teile der Schichten so strukturiert, dass erst bei passgenauem Überlagern von strukturiertem Doppelclustersetup und strukturierter schwarzer Hintergrundfolie, die Kippfarbe mit einem unteriegten Moireemuster sichtbar wird. Dazu wird die Polymerschicht im Doppelclustersetup schachbrettartig strukturiert, wobei die Kantenlänge der Schachbrettfelder kleiner als 0,1 mm groß ausgeprägt wird. Die Schwärzung der Hintergrundfolie wird mit analogen Schachbrettfeldem strukturiert. Bei passgenauer Überlagerung der strukturierten Folien kann sowohl die Ausprägung des Moireemusters als auch die Kippfarbe beobachtet werden. So kann durch einfache Vorort Testung höchste Sicherheit gewährleistet werden.

### Beispiel 3:

Bei der Herstellung eines Dünnschichtaufbaus wie in Beispiel 1 werden statt der Aufbringung der zweiten Clusterschicht durch vakuumtechnische Verfahren, Cluster, welche durch chemische Synthese in Lösung hergestellt wurden und als Dispersion in Lösung vorliegen aufgebracht. Dazu werden solche clusterhaltigen Lösungen in sehr dünnen Schichten verdruckt, oder aus der Lösung adsorbiert. Werden Cluster verwendet, die zusätzlich weitere Eigenschaften aufweisen, so kann zusätzliche Sicherheit generiert werden.
Als pulverförmige Clustermaterialien zum Verdrucken können Silber Nanopulver der Firma Argonide verwendet werden.
Als magnetische Clustermaterialien können Magnetpigmente der Firma Sustech verwendet werden. Am besten geeignet sind Ferrofluide oder Pigmente in Pulverform des Typs: FMA (super paramagnetisches Ferrit) mit hydrophiler Ummantelung. FMA mittlere Primär Teilchen Größe: 10 nm Durchmesser.
Als Corshell Cluster können SSPH (Sequential Solutiort Phase Hydrolysis)-Partikel der Firma Nanodynamics oder Nanopowders verwendet werden. Es können beispielsweise Au auf SnO2 oder Au auf SiO2 Partikeln mit einem Innen- Durchmesser von 20 nm und einem Außendurchmesser von 40 nm verwendet werden. Als fluoreszierende Partikel können die Partikel der Firma Quantum Dot Corporation verwendet werden: Als Core Marterial CdS und als Shell Material ZnS. Core Durchmesser: 5nm; Shell Durchmesser: 2,5 nm.

### Beispiel 4:

In einem Ausführungsbeispiel wird ein Druckzylinder mit unterschiedlichen Näpfchenvolumen in verschiedenen Bereichen über seine Breite hergestellt. Auf eine mit einer einheitlichen Clusterschicht belegten Folie wird mit diesem Zylinder die Abstandsschicht gedruckt. Durch die beschriebene Ausführung des Zylinders erhält man über die Bahnbreite scharf abgegrenzte Bereiche mit definiert unterschiedlichen Dicken der Abstandsschicht. Anschließend wird eine einheitliche Spiegelschicht aus Aluminium aufgedampft.
Die Bänder mit unterschiedlichen Farbcodes werden dann in einem Rollenschneideprozess getrennt. So werden in einem Produktionslauf Sicherheitselemente mit mehreren unterschiedlichen Codes hergestellt.

### Beispiel 5:

Aus einer wie in Beispiel 4 beschrieben hergestellten Folienbahn wird ein Sicherheitsstreifen so aus der Bahn herausgeschnitten, dass ein scharfer Code-Übergang genau in der Mitte des Streifens zu liegen kommt. Der so hergestellte Streifen enthält dann als zusätzliche Sicherheitsstufe zwei maschinelt auslesbare Codes, die einzeln oder gemeinsam mit dem Lesegerät detektiert werden.

### Beispiel 6:

Alle beschriebenen Schichtaufbauten lassen sich mittels geeigneter Laser gezielt strukturieren. In diesem Beispiel wurde mittels eines 1064 nm Powerline-Lasers der Firma Rofin Sinar ein inverser Schichtaufbau an den belaserten Stellen partiell zerstört. Die Leistung wurde so eingestellt, dass der Laser eine Ablösung der polymeren Abstandschicht von der Alurniniumspiegelschicht bewirkt, wodurch die belaserten Stellen nicht mehr farbig erscheinen, sondern den metallischen Glanz der Spiegelschicht zeigen. Die Belaserung erfolgte punktuell. Das dargestellte Bild setzt sich somit aus einer Dot-Matrix aus metallisch spiegelnden Bereichen in der farbigen Fläche zusammen. Auf diese Weise lassen sich sehr schnell (< 1sec) individualisierte, fälschungssichere Markierungen z.B. für Ausweise herstellen.

### Beispiel 7:

Zur intrinsischen Markierung von den in den vorhergehenden Beispielen beschriebenen Schichten können Markersubstanzen verwendet werden, die nur einem forensischen Nachweis zugänglich sind. Dazu kann beispielsweise zu einem Nitrocellulose Lack eine Markierung von 1 Promille Festkörper DNA zum Lackvolumen beigemengt werden. Die DNA adsorbiert unter NormalBedingungen (25°C, 80% Luftfeuchtigkeit) fest an die Nitrocellulose und ist so stabil in der Lackmatrix verankert. Durch Auflösen der Lackschicht oder durch Extrahieren mit kochendem Wasser kann die DNA im Labor extrahiert und mit molekularbiologischen Methoden nachgewiesen werden. Bei Verwendung von geeigneten DNA Sequenzen können diese auch vor Ort nachgewiesen werden, beispielsweise durch einen geeigneten Hybridisierungsassay.

## Patentansprüche

1. Fälschungssicheres Sicherheitsmerkmal bestehend aus jeweils mindestens einer elektromagnetische Wellen reflektierenden Schicht, einer polymeren Abstandsschicht und einer Schicht gebildet von metallischen Clustern, **dadurch gekennzeichnet, dass** eine oder mehrere der Schichten zusätzlich zu ihrer Funktion im Farbkippeffekt-Setup fluoreszierend und/oder elektrisch leitfähig und/oder magnetisch und/oder forensisch messbare Sicherheitsfunktionen erfüllen.

2. Fälschungssicheres Sicherheitsmerkmal nach Anspruch 1, **dadurch gekennzeichnet, dass** die elektromagnetische Wellen reflektierende Schicht und/oder die Clusterschicht partielle Schichten sind.

3. Fälschungssicheres Sicherheitsmerkmal nach einem der Ansprüche 1 oder 2, **dadurch gekennzeichnet, dass** die polymere Abstandsschicht einen definierten Schichtdickenverlauf oder einen Stufenaufbau aufweist.

4. Fälschungssicheres Sicherheitsmerkmal nach einem der Ansprüche 1 bis 3, **dadurch gekennzeichnet, dass** die polymere Abstandsschicht aus mehreren Schichten besteht, die jeweils unterschiedliche Schichtdicken oder unterschiedliche Schichtdickenvertäufe aufweisen können.

5. Fälschungssicheres Sicherheitsmerkmal nach einem der Ansprüche 1 bis 4, **dadurch gekennzeichnet, dass** die polymere Abstandsschicht aus mehreren partiellen und/oder vollflächigen Schichten mit unterschiedlichen Brechungsindizes besteht.

6. Fälschungssicheres Sicherheitsmerkmal nach einem der Ansprüche 1 bis 5, **dadurch gekennzeichnet, dass** die polymere Abstandsschicht in Form von Zeichen, Mustern, Linien geometrischen Formen und dergleichen aufgebracht ist.

7. Fälschungssicheres Sicherheltsmerkmal nach einem der Ansprüche 1 bis 6, **dadurch gekennzeichnet, dass** wenigstens eine Schicht der polymeren Abstandsschicht oder die Deckschicht aus einem Polymer mit piezoelektrischen Eigenschaften besteht.

8. Fälschungssicheres Sicherheitsmerkmal nach einem der Ansprüche 1 bis 7, **dadurch gekennzeichnet, dass** mindestens eine Schicht der polymeren Abstandsschicht eine oder mehrere optisch wirksame Strukturen aufweist.

9. Fälschungssicheres Sicherheitsmerkmal nach einem der Ansprüche 1 bis 8, **dadurch gekennzeichnet, dass** das Trägersubstrat eine Transferlackschicht aufweist.

10. Fälschungssicheres Sicherheitsmerkmal nach einem der Ansprüche 1 bis 9, **dadurch gekennzeichnet, dass** die Schicht aus metallischen Clustern aus unterschiedlichen Metallen besteht.

11. Fälschungssicheres Sicherheitsmerkmal nach einem der Ansprüche 1 bis 10, **dadurch gekennzeichnet, dass** der Schichtaufbau durch Einwirkung elektromagnetischer Wellen individualisiert wird.

12. Fälschungssicheres Sicherheitsmerkmal nach Anspruch 11, **dadurch gekennzeichnet, dass** der Aufbau durch Laserbehandlung individualisiert wird.

13. Fälschungssicheres Sicherheitsmerkmal nach einem der Ansprüche 11 oder 12, **dadurch gekennzeichnet, dass** durch Einwirkung elektromagnetischer Wellen eine nachträgliche Strukturierung erfolgt.

14. Fälsähungssicheres Sicherheitsmerkmal nach Anspruch 13, **dadurch gekennzeichnet, dass** durch die Strukturierung Bilder, Logos, Schriftzüge, Codes, Zeichen und dergleichen erzeugt werden.

15. Fälschungssicheres Sicherheitsmerkmal nach Anspruch 14, **dadurch gekennzeichnet, dass** durch die Strukturierung andersfarbige oder farblose Bereiche erzielt werden.

16. Fälschungssicheres Sicherheitsmerkmal nach einem der Ansprüche 1 bis 15, **dadurch gekennzeichnet, dass** in der Abstandsschicht die Feinstruktur des Druckwerkzeugs als eindeutig zuordenbares Merkmal identfizierbar ist.

17. Fäfschungssicheres Sicherheitsmerkmal nach einem der Ansprüche 1 bis 16, **dadurch gekennzeichnet, dass** das Sicherheitsmerkmal auf ein Substrat appliziert ist, oder in ein Substrat eingebettet ist, wobei das Substrat gegebenenfalls eine Aussparung aufweist, die vom Sicherheitsmerkmal überspannt ist.

18. Fälschungssicheres Sicherheitsmerkmal nach einem der Ansprüche 1 bis 17, **dadurch gekennzeichnet, dass** durch Anordnung mehrerer Abfolgen von ggf. unterschiedlich strukturierten Abstandsschichten und Clusterschichten über einer vollflächigen oder partiellen Reflexionsschicht unterschiedliche Farbkippeffekte entstehen.

19. Follenmaterial bestehend aus einem Trägersubstrat und jeweils mindestens einer elektromagnetische Wellen reflektierenden Schicht, einer polymeren Abstandsschicht und einer Schicht gebildet von metallischen Clustern, **dadurch gekennzeichnet, dass** eine oder mehrere der Schichten zusätzlich zu ihrer Funktion im Farbkippeffekt-Setup fluoreszierend und/oder elektrischleitfähig und/oder magnetisch messbare Sicherheitsfunktionen erfüllen, geeignet zur Herstellung eines fälschungssicheren Identifikationsmerkmals nach einem der Ansprüche 1 bis 18.

20. Folienmaterial nach Anspruch 19, **dadurch gekennzeichnet, dass** es ein- oder beidseitig vollflächig oder partiell mit einer Schutzlackschicht versehen ist.

21. Folienmaterial nach Anspruch 20, **dadurch gekennzeichnet, dass** die Schutzlackschicht pigmentiert ist.

22. Folienmaterial nach einem der Ansprüche 20 bis 21, **dadurch gekennzeichnet, dass** es ein- oder beidseitig, vollflächig oder partiell mit einem siegelfähigen Kleber, beispielsweise einem Heiß- oder Kaltsiegelkleber, oder einer Selbstklebebeschichtung versehen ist.

23. Folienmaterial nach Anspruch 22, **dadurch gekennzeichnet, dass** die Klebebeschichtung pigmentiert ist.

24. Verfahren zur Herstellung eines Sicherheitsmerkmals nach einem der Ansprüche 1 - 18, **dadurch gekennzeichnet, dass** auf ein Trägersubstrat eine partielle oder vollflächige elektromagnetische Wellen reflektierende Schicht und anschließend eine oder mehrere partielle und/oder vollflächige polymere Schichten definierter Dicke mittels eines Druckzylinders, der eine unverwechselbare Feinstruktur aufweist, aufgebracht werden, worauf auf die Abstandschicht eine Schicht gebildet aus metallischen Clustern, die mittels eines vakuumtechnischen Verfahrens oder aus lösungsmittelbasierten Systemen gebildet werden, aufgebracht wird.

25. Verfahren nach Anspruch 24, **dadurch gekennzeichnet, dass** auf ein Trägersubstrat eine Schicht gebildet aus metallischen Clustern, die mittels eines vakuumtechnischen Verfahrens oder aus lösungsmittelbasierten Systemen gebildet werden, anschließend eine oder mehrere partielle und/oder vollflächige polymere Schichten definierter gegebenenfalls variierender Dicke mittels eines Druckzylinders, der eine unverwechselbare Feinstruktur enthält, worauf anschließend eine partielle oder vollflächige elektromagnetische Wellen reflektierende Schicht und darauf eine weitere Clusterschicht aufgebracht werden.

26. Verfahren nach einem der Ansprüche 24 oder 25, **dadurch gekennzeichnet, dass** zusätzlich eine schwarze Hintergrundschicht aufgebracht wird.

27. Verfahren nach einem der Ansprüche 24 bis 26, **dadurch gekennzeichnet, dass** die polymere Abstandsschicht und/oder die Hintergrundschicht strukturiert wird.

28. Verfahren nach einem der Ansprüche 24 bis 27, **dadurch gekennzeichnet, dass** die Strukturierung der polymeren Abstandsschicht oder der Hintergrundschicht durch Laserbehandlung erfolgt.

29. Verwendung der Sicherheitsmerkmale gemäß einem der Ansprüche 1-18 oder der Follenmaterialien nach einem der Ansprüche 19 bis 23 ggf. nach Konfektionierung in Geldscheinen, Datenträgern, Wertdokumenten, Verpackungen, Labels, Etiketten, Siegeln und dergleichen.

30. Verfahren zur Prüfung eines Sicherheitsmerkmals nach einem der Ansprüche 1 - 18, **dadurch gekennzeichnet, dass** die unterschiedlichen Identiflkationsmerkmale mit geeigneten Auswertegeräten wie z.B. Spektrometer, Farbmessgeräte unter geeigneten unterschiedlichen Betrachtungswinkeln erfasst und identifiziert werden.

31. Verfahren zur Prüfung eines Sicherheitsmerkmals nach einem der Ansprüche 1 - 18 **dadurch gekennzeichnet, dass** die identifikationsmerkmale visuell erfasst und identifiziert werden.

32. Verfahren zur Prüfung von Sicherheitsmerkmalen nach einem der Ansprüche 1 bis 18, **dadurch gekennzeichnet, dass** die forensischen Merkmale wie DNA, Isotopen oder Feinstruktur mit geeigneten Prüfmitteln im Labor oder vor Ort identifiziert werden.

## Claims

1. Anti-forgery security feature comprising in each case at least one layer that reflects electromagnetic waves, a polymeric spacer layer and a layer formed of metallic clusters, **characterized in that** one or more of the layers fulfil, in addition to their function in the colour-tilting effect setup, security functions which can be measured in a fluorescent and/or electrically conductive and/or magnetic and/or forensic manner.

2. Anti-forgery security feature according to Claim 1, **characterized in that** the layer that reflects electromagnetic waves and/or the cluster layer are partial layers.

3. Anti-forgery security feature according to either of Claims 1 and 2, **characterized in that** the polymeric spacer layer has a defined layer-thickness profile or a step design.

4. Anti-forgery security feature according to one of Claims 1 to 3, **characterized in that** the polymeric spacer layer comprises a plurality of layers which can in each case have different layer thicknesses or different layer-thickness profiles.

5. Anti-forgery security feature according to one of Claims 1 to 4, **characterized in that** the polymeric spacer layer comprises a plurality of partial and/or full-area layers with different refractive indices.

6. Anti-forgery security feature according to one of Claims 1 to 5, **characterized in that** the polymeric spacer layer is applied in the form of symbols, patterns, lines, geometric shapes and the like.

7. Anti-forgery security feature according to one of Claims 1 to 6, **characterized in that** at least one layer of the polymeric spacer layer or the cover layer is made of a polymer with piezoelectric characteristics.

8. Anti-forgery security feature according to one of Claims 1 to 7, **characterized in that** at least one layer of the polymeric spacer layer has one or more optically active structures.

9. Anti-forgery security feature according to one of Claims 1 to 8, **characterized in that** the carrier substrate has a transfer varnish layer.

10. Anti-forgery security feature according to one of Claims 1 to 9, **characterized in that** the layer comprises metallic clusters made of different metals.

11. Anti-forgery security feature according to one of Claims 1 to 10, **characterized in that** the layer configuration is individualized by way of the action of electromagnetic waves.

12. Anti-forgery security feature according to Claim 11, **characterized in that** the configuration is individualized by way of laser treatment.

13. Anti-forgery security feature according to either of Claims 11 and 12, **characterized in that** retrospective patterning is effected by way of the action of electromagnetic waves.

14. Anti-forgery security feature according to Claim 13, **characterized in that** images, logos, writing, codes, symbols and the like are produced by way of the patterning.

15. Anti-forgery security feature according to Claim 14, **characterized in that** regions with multiple colours or no colour are achieved by way of the patterning.

16. Anti-forgery security feature according to one of Claims 1 to 15, **characterized in that**, in the spacer layer, the fine structure of the printing tool can be identified as a feature which can be assigned unambiguously.

17. Anti-forgery security feature according to one of Claims 1 to 16, **characterized in that** the security feature is applied to a substrate, or is embedded in a substrate, wherein the substrate has, if appropriate, a recess which is overlaid by the security feature.

18. Anti-forgery security feature according to one of Claims 1 to 17, **characterized in that** different colour tilting effects result from arranging a plurality of sequences of, if appropriate, differently patterned spacer layers and cluster layers over a full-area or partial reflection layer.

19. Film material comprising a carrier substrate and in each case at least one layer that reflects electromagnetic waves, a polymeric spacer layer and a layer formed from metallic clusters, **characterized in that** one or more of the layers fulfil, in addition to their function in the colour tilting effect setup, security functions which can be measured in a fluorescent and/or electrically conductive and/or magnetic manner, suitable for producing an anti-forgery identification feature according to one of Claims 1 to 18.

20. Film material according to Claim 19, **characterized in that** it is provided on one side or on both sides completely or partially with a protective varnish layer.

21. Film material according to Claim 20, **characterized in that** the protective varnish layer is pigmented.

22. Film material according to either of Claims 20 and 21, **characterized in that** it is provided on one side or on both sides completely or partially with a sealable adhesive, for example a heat-sealing adhesive or cold-sealing adhesive, or a self-adhesive coating.

23. Film material according to Claim 22, **characterized in that** the adhesive coating is pigmented.

24. Method for producing a security feature according to one of Claims 1-18, **characterized in that** a partial or full-area layer that reflects electromagnetic waves and, subsequently, one or more partial and/or full-area polymeric layers of defined thickness are applied to a carrier substrate using a printing cylinder which has a distinctive fine structure, where a layer formed from metallic clusters, which are formed using a vacuum-engineering method or from solvent-based systems, is applied to the spacer layer.

25. Method according to Claim 24, **characterized in that** a layer formed from metallic clusters, which are formed using a vacuum-engineering method or from solvent-based systems, subsequently one or more partial and/or full-area polymeric layers of defined and, if appropriate, varying thickness are applied to a carrier substrate using a printing cylinder which has a distinctive fine structure, on which subsequently a partial or full-area layer that reflects electromagnetic waves and, on it, a further cluster layer are applied.

26. Method according to either of Claims 24 and 25, **characterized in that** a black background layer is additionally applied.

27. Method according to one of Claims 24 to 26, **characterized in that** the polymeric spacer layer and/or the background layer are patterned.

28. Method according to one of Claims 24 to 27, **characterized in that** the polymeric spacer layer or the background layer is patterned by way of laser treatment.

29. Use of the security features according to one of Claims 1-18 or of the film materials according to one of Claims 19 to 23 if appropriate after production in the form of paper money, data carriers, valuable documents, packaging, labels, tags, seals and the like.

30. Method for checking a security feature according to one of Claims 1-18, **characterized in that** the different identification features are detected and identified using suitable evaluation appliances, such as spectrometers and colorimeters, at suitable and different observation angles.

31. Method for checking a security feature according to one of Claims 1-18, **characterized in that** the identification features are detected and identified visually.

32. Method for checking security features according to one of Claims 1-18, **characterized in that** the forensic features such as DNA, isotopes or fine structure are identified in a laboratory or in situ using suitable checking means.

## Revendications

1. Marque de sécurité infalsifiable constituée respectivement d'au moins une couche réfléchissant des ondes électromagnétiques, une couche d'écartement polymère et une couche formée de clusters métalliques, **caractérisée en ce qu'**une ou plusieurs des couches remplissent en plus de leur fonction, des fonctions de sécurité mesurables du point de vue fluorescent et/ou électroconducteur et/ou magnétique et/ou médico-légal dans la configuration à couleur variable selon l'orientation.

2. Marque de sécurité infalsifiable selon la revendication 1, **caractérisée en ce que** la couche réfléchissant des ondes électromagnétiques et/ou la couche cluster sont des couches partielles.

3. Marque de sécurité infalsifiable selon l'une quelconque des revendications 1 ou 2, **caractérisée en ce que** la couche d'écartement polymère présente un profil d'épaisseur de couche défini et une structure en gradins.

4. Marque de sécurité infalsifiable selon l'une quelconque des revendications 1 à 3, **caractérisée en ce que** la couche d'écartement polymère se compose de plusieurs couches, qui peuvent présenter respectivement différentes épaisseurs de couche ou différents profils d'épaisseur de couche.

5. Marque de sécurité infalsifiable selon l'une quelconque des revendications 1 à 4, **caractérisée en ce que** la couche d'écartement polymère se compose de plusieurs couches partielles et/ou complètes avec différents indices de réfraction.

6. Marque de sécurité infalsifiable selon l'une quelconque des revendications 1 à 5, **caractérisée en ce que** la couche d'écartement polymère est appliquée sous forme de signes, de motifs, de lignes, de formes géométriques et similaires.

7. Marque de sécurité infalsifiable selon l'une quelconque des revendications 1 à 6, **caractérisée en ce qu'**au moins une couche de la couche d'écartement polymère ou la couche de recouvrement se compose d'un polymère à propriétés piézoélectriques.

8. Marque de sécurité infalsifiable selon l'une quelconque des revendications 1 à 7, **caractérisée en ce qu'**au moins une couche de la couche d'écartement polymère présente une ou plusieurs structures efficaces du point de vue optique.

9. Marque de sécurité infalsifiable selon l'une quelconque des revendications 1 à 8, **caractérisée en ce que** le substrat support présente une couche de vernis de transfert.

10. Marque de sécurité infalsifiable selon l'une quelconque des revendications 1 à 9, **caractérisée en ce que** la couche se compose de clusters métalliques de différents métaux.

11. Marque de sécurité infalsifiable selon l'une quelconque des revendications 1 à 10, **caractérisée en ce que** la structure de la couche est individualisée sous l'effet d'ondes électromagnétiques.

12. Marque de sécurité infalsifiable selon la revendication 11, **caractérisée en ce que** la structure est individualisée par traitement laser.

13. Marque de sécurité infalsifiable selon l'une quelconque des revendications 11 ou 12, **caractérisée en ce qu'**une structuration ultérieure a lieu sous l'effet d'ondes électromagnétiques.

14. Marque de sécurité infalsifiable selon la revendication 13, **caractérisée en ce que** des images, des logos, des inscriptions, des codes, des signes et similaires sont produits par la structuration.

15. Marque de sécurité infalsifiable selon la revendication 14, **caractérisée en ce que** des zones d'une autre couleur ou incolores sont obtenues par la structuration.

16. Marque de sécurité infalsifiable selon l'une quelconque des revendications 1 à 15, **caractérisée en ce que** la structure fine de l'outil d'impression peut être identifiée comme marque clairement attribuable dans la couche d'écartement.

17. Marque de sécurité infalsifiable selon l'une quelconque des revendications 1 à 16, **caractérisée en ce que** la marque de sécurité est appliquée sur un substrat ou est insérée dans un substrat, le substrat présentant le cas échéant un évidement qui est recouvert par la marque de sécurité.

18. Marque de sécurité infalsifiable selon l'une quelconque des revendications 1 à 17, **caractérisée en ce que** l'agencement de plusieurs successions de couches d'écartement et de couches clusters de structure différente le cas échéant sur une couche réflectrice complète ou partielle génère différents effets de couleurs changeant selon l'orientation.

19. Film constitué d'un substrat support et respectivement d'au moins une couche réfléchissant des ondes électromagnétiques, une couche d'écartement polymère et une couche formée de clusters métalliques, **caractérisé en ce qu'**une ou plusieurs des couches remplissent en plus de leur fonction, des fonctions de sécurité mesurables du point de vue fluorescent et/ou électroconducteur et/ou magnétique dans la configuration à couleur variable selon l'orientation, convenant à la fabrication d'une marque d'identification infalsifiable selon l'une quelconque des revendications 1 à 18.

20. Film selon la revendication 19, **caractérisé en ce qu'**il est doté d'un ou des deux côtés, complètement ou en partie d'une couche de vernis de protection.

21. Film selon la revendication 20, **caractérisé en ce que** la couche de vernis de protection est pigmentée.

22. Film selon l'une quelconque des revendications 20 à 21, **caractérisé en ce qu'**il est pourvu d'un ou des deux côtés, complètement ou en partie d'une colle aux propriétés de scellement, par exemple d'une colle thermosoudable à chaud ou à froid ou d'un revêtement auto-adhésif.

23. Film selon la revendication 22, **caractérisé en ce que** le revêtement de colle est pigmenté.

24. Procédé de fabrication d'une marque de sécurité selon l'une quelconque des revendications 1 à 18, **caractérisé en ce que** sont appliquées sur un substrat support une couche partielle ou complète réfléchissant des ondes électromagnétiques, puis une ou plusieurs couches polymères partielles et/ou complètes d'une épaisseur définie au moyen d'un cylindre d'impression, qui présente une structure fine unique, sur quoi, une couche formée de clusters métalliques,
qui sont formés au moyen d'un procédé sous vide ou à partir de systèmes à base de solvant, est appliquée sur la couche d'écartement.

25. Procédé selon la revendication 24, **caractérisé en ce que** sont appliquées sur un substrat support une couche formée de clusters métalliques, qui sont formés au moyen d'un procédé sous vide ou à partir de systèmes à base de solvant, puis une ou plusieurs couches polymères partielles et/ou complètes d'une épaisseur définie variant le cas échéant au moyen d'un cylindre d'impression, qui a une structure fine unique, sur quoi, une couche partielle ou complète réfléchissant des ondes électromagnétiques et sur celle-ci une autre couche cluster sont ensuite appliquées.

26. Procédé selon l'une quelconque des revendications 24 ou 25, **caractérisé en ce qu'**une couche de fond noir est appliquée en plus.

27. Procédé selon l'une quelconque des revendications 24 à 26, **caractérisé en ce que** la couche d'écartement polymère et/ou la couche de fond est structurée.

28. Procédé selon l'une quelconque des revendications 24 à 27, **caractérisé en ce que** la structuration de la couche d'écartement polymère ou de la couche de fond se fait par traitement laser.

29. Utilisation des marques de sécurité selon l'une quelconque des revendications 1 à 18 ou des films selon l'une quelconque des revendications 19 à 23 le cas échéant après confection dans des billets de banque, des supports de données, des documents de valeur, des emballages, des labels, des étiquettes, des sceaux et similaires.

30. Procédé de contrôle d'une marque de sécurité selon l'une quelconque des revendications 1 à 18, **caractérisé en ce que** les différentes marques d'identification sont détectées et identifiées sous différents angles d'observation adaptés avec des appareils d'évaluation adéquats tels par exemple des spectromètres, des colorimètres.

31. Procédé de contrôle d'une marque de sécurité selon l'une quelconque des revendications 1 à 18, **caractérisé en ce que** les marques d'identification sont détectées et identifiées visuellement.

32. Procédé de contrôle de marques de sécurité selon l'une quelconque des revendications 1 à 18,
**caractérisé en ce que** les marques médico-légales comme l'ADN, les isotopes ou la structure fine sont identifiées avec des moyens de contrôle adaptés en laboratoire ou sur place.
